# EUROPÄISCHE PATENTSCHRIFT

(11) **EP 3 714 072 B1**
(45) Veröffentlichungstag und Bekanntmachung des Hinweises auf die Patenterteilung: **01.01.2025**
(21) Anmeldenummer: 18807895.0
(22) Anmeldetag: 12.11.2018
(51) Int. Cl.: C21D 1/74, C21D 1/76, C21D 8/12, C21D 9/56, C22C 38/00, C22C 38/02, C22C 38/06, H01F 1/147

(54) **KORNORIENTIERTES ELEKTROBAND UND VERFAHREN ZUR HERSTELLUNG EINES SOLCHEN ELEKTROBANDS**
GRAIN-ORIENTED ELECTRICAL STEEL STRIP AND METHOD FOR PRODUCING SUCH AN ELECTRICAL STEEL STRIP
FEUILLARD MAGNÉTIQUE À GRAINS ORIENTÉS ET PROCÉDÉ DE FABRICATION D'UN TEL FEUILLARD MAGNÉTIQUE

(30) Priorität: 20.11.2017 DE 102017220714
(43) Veröffentlichungstag der Anmeldung: 30.09.2020
(73) Patentinhaber: ThyssenKrupp Electrical Steel GmbH, 45881 Gelsenkirchen (DE); thyssenkrupp AG, 45143 Essen (DE)
(72) Erfinder: HECHT, Christian, 45481 Mülheim an der Ruhr (DE); SCHEPERS, Carsten, 46348 Raesfeld (DE); ALLWARDT, Andreas, 45133 Essen (DE); LAHN, Ludger, 47447 Moers (DE); SCHRAPERS, Heiner, 47226 Duisburg (DE)
(74) Vertreter: Cohausz & Florack
(86) Internationale Anmeldenummer: PCT/EP2018/080928
(87) Internationale Veröffentlichungsnummer: WO 2019/096736

(56) Entgegenhaltungen:
- EP-A1- 0 699 771
- EP-A2- 0 947 597
- WO-A1-2017/037019
- CN-A- 102 758 127
- JP-A- H08 246 053
- US-A- 5 472 521
- US-A1- 2015 255 211
- US-B2- 9 038 429

## Beschreibung

Die vorliegende Erfindung betrifft ein kornorientiertes Elektroband mit einer Magnesiumsilikat-Schicht auf mindestens einer Oberfläche, wobei in einem DRIFT-Spektrum der Magnesiumsilikat-Schicht mindestens einen Peak im Bereich 960 bis 975 cm-1 (A) und mindestens einen Peak im Bereich von 976 bis 990 cm-1 (B) vorliegen, wobei die Peakhöhe des mindestens einen Peaks im Bereich (A) höher ist als die Peakhöhe des mindestens einen Peaks im Bereich (B), ein Verfahren zu dessen Herstellung unter bestimmten Atmosphärenbedingungen im Glühschritt und die Verwendung eines solchen Elektrobands.

Mit der Erfindung gelingt eine Optimierung des Stickstofflevels während einer im Zuge des erfindungsgemäßen Verfahrens durchgeführten Haubenglühung.

Verfahren zur Herstellung von kornorientierten Elektrobändern und entsprechende Elektrobänder sind aus dem Stand der Technik bereits bekannt.

EP 1 025 268 B1 offenbart ein Verfahren zur Herstellung von kornorientiertem Elektroblech, wobei dieses nach einem Warmwalzschritt und einem Kaltwalzschritt rekristallisierend und entkohlend geglüht wird, dann mit einem Glühseparator versehen und abschließend schlussgeglüht wird. Das Einstellen einer bestimmten Glühatmosphäre wird in dieser Schrift nicht offenbart.

WO 2017/037019 A1 offenbart ebenfalls ein Verfahren zur Herstellung von kornorientiertem Elektroband. Dieses Verfahren umfasst einen Glühschritt nach dem Kaltwalzen des Elektrobands, bei dem sich auf der Oberfläche eine Oxidschicht ausbildet. Diese Oxidschicht wird mittels FTIR-Spektroskopie untersucht. Aus der FTIR-Untersuchung wird sodann bestimmt, wie das Flächenverhältnis zwischen Fe2SiO4 und αSiO2 in der Schicht ist. In dem in diesem Dokument offenbarten Glühschritt soll ein bestimmtes Verhältnis von maximal erreichter Temperatur im Glühschritt und Taupunkt der Atmosphäre im Glühschritt eingehalten werden.

EP 1752548 A1 und EP 1752549 A1 offenbaren Verfahren zur Herstellung von kornorientiertem Elektroband. Auch diese Verfahren umfassen jeweils einen Glühschritt, in dem das kaltgewalzte Elektroband rekristallisierend und entkohlend geglüht wird, und der bevorzugt in einer Ammoniak-Atmosphäre erfolgt.

EP 0 699 771 A1, CN 102 758 127 B und EP 0947 597 A2 offenbaren Verfahren zur Herstellung von kornorientiertem Elektroband, die jeweils einen Glühschritt umfassen. Keines dieser Dokumente offenbart die Glühbedingungen derart einzustellen, dass durch die Hochtemperaturglühung im Elektroband ein N-Gehalt von < 14/27 x AIₛₗ vorliegt.

Bei der Herstellung von kornorientiertem Elektroband ist die Kontrolle der nitridischen Phase während der Hochglühung wichtig, da diese schon bei Temperaturen unter der Sekundärkristallisationstemperatur mit der Glühatmosphäre wechselwirken kann. Eine zu gering eingestellte nitridische Phase äußerst sich in einer zu niedrigen Inhibitionswirkung und damit verbunden in höheren Ummagnetisierungsverlusten, während eine zu hoch eingestellte nitridische Phase sowohl die Sekundärkristallisationstemperatur über die Inhibitorauflösungstemperatur verschieben kann als auch eine inhomogene Forsterit-Schicht erzeugt, was zu einer unzureichenden Verzahnung und somit zu einer verschlechterten Haftfestigkeit führen kann.

Die Aufgabe der vorliegenden Erfindung besteht somit darin, ein kornorientiertes Elektroband bereitzustellen, welches eine optimierte Kombination von niedrigen Ummagnetisierungsverlusten und guter Haftfestigkeit der Forsterit-Schicht auf der Oberfläche aufweist. Des Weiteren ist es eine Aufgabe der vorliegenden Erfindung, ein Verfahren zur Herstellung eines entsprechenden kornorientierten Elektrobands bereitzustellen.

Gelöst werden diese Aufgaben durch ein kornorientiertes Elektroband mit den im Anspruch 7 angegebenen Merkmalen.

Die Aufgaben werden des Weiteren gelöst durch ein Verfahren zur Herstellung eines kornorientierten Elektrobands, bei dem mindestens die in Anspruch 1 angegebenen Schritte absolviert werden.+

Erfindungsgemäß wird unter "Elektroband" ein durch Walzen von geeignet zusammengesetztem Stahl erzeugtes Elektroblech sowie daraus abgeteilte Zuschnitte verstanden, die für die Herstellung von Teilen für elektrotechnische Anwendungen vorgesehen sind. Kornorientierte Elektrobänder der hier in Rede stehenden Art eignen sich dabei insbesondere für Verwendungen, bei denen ein besonders niedriger Ummagnetisierungsverlust im Vordergrund steht und hohe Ansprüche an die Permeabilität oder Polarisation gestellt werden. Solche Anforderungen bestehen insbesondere bei Teilen für Leistungstransformatoren, Verteilungstransformatoren, höherwertige Kleintransformatoren oder in rotierenden elektrischen Maschinen.

Im Folgenden wird das erfindungsgemäße Verfahren detailliert beschrieben. Das erfindungsgemäße Verfahren kann neben den hier explizit beschriebenen weitere Arbeitsschritte umfassen, die bei der konventionellen Herstellung von Elektrobändern durchgeführt werden, um optimierte magnetische oder für die praktische Verwendung wichtige Eigenschaften zu erzielen. Hierzu zählen beispielsweise eine Wiedererwärmung des nach dem Vergießen des Stahls erhaltenen Vorprodukts, ein Entzundern des Warmbands vor dem Kaltwalzen oder im Fall der mehrstufigen Durchführung des Kaltwalzens ein jeweils zwischen den Kaltwalzstufen in konventioneller Weise durchgeführtes Zwischenglühen.

Schritt (A) des erfindungsgemäßen Verfahrens umfasst das Erschmelzen einer Stahlschmelze, die (jeweils in Gew.-%)
2,0 bis 4,0 Si,
0,010 bis 0,100 C,
0,0200 bis 0,0400 Alsi und
0,0020 bis zu 0,02 N,
sowie jeweils optional bis zu 0,5 Cu, bis zu 0,060 S und
ebenso optional jeweils bis zu 0,3 Cr, Mn, Ni, Mo, P, As, Sn, Sb, Se, Te, B oder Bi,
Rest Eisen und unvermeidbare Verunreinigungen
enthält.

Bevorzugt wird in Schritt (A) des erfindungsgemäßen Verfahrens eine Stahlschmelze erschmolzen, die (jeweils in Gew.-%) jeweils optional 0,005 bis 0,5 Cu, 0,005 bis 0,060 S und ebenso optional jeweils 0 bis 0,3 Cr, Mn, Ni, Mo, P, As, Sn, Sb, Se, Te, B oder Bi, Rest Eisen und unvermeidbare Verunreinigungen enthält.

Schritt (A) des erfindungsgemäßen Verfahrens kann nach allen dem Fachmann bekannten Verfahren erfolgen. Bevorzugt wird dazu eine Stahlschmelze mit bekannter Zusammensetzung erschmolzen. Diese Schmelze wird dann sekundärmetallurgisch behandelt. Diese Behandlung findet zunächst bevorzugt in einer Vakuumanlage statt, um die chemische Zusammensetzung des Stahls in den gefordert engen Analysenspannen einzustellen und bevorzugt niedrige Wasserstoffgehalte von maximal 10 ppm zu erreichen, um das Risiko des Auftretens von Strangdurchbrüchen beim Vergießen der Stahlschmelze auf ein Minimum zu reduzieren.

Im Anschluss an die Behandlung in der Vakuumanlage ist ein Einsatz in einem Pfannenofen zweckmäßig, um im Fall von Angießverzögerungen die für das Gießen erforderliche Temperatur sicherstellen zu können und um durch dortige Schlacken-Konditionierung das Zusetzen der Tauchrohrausgüsse in der Kokille beim Dünnbrammen-Stranggießen und damit einen Gießabbruch zu vermeiden.

Erfindungsgemäß in Schritt (A) möglich wäre auch zunächst der Einsatz eines Pfannenofens zur Schlackenkonditionierung, gefolgt von der Behandlung in einer Vakuumanlage zur Einstellung der chemischen Zusammensetzung der Stahlschmelze in engen Analysengrenzen. Diese Kombination ist allerdings mit dem Nachteil verbunden, dass im Fall von Angießverzögerungen die Temperatur der Schmelze so weit absinkt, dass die Stahlschmelze nicht mehr vergossen werden kann.

Es ist in Schritt (A) auch möglich, nur den Pfannenofen einzusetzen. Dies ist allerdings mit dem Nachteil verbunden, dass die Analysentreffsicherheit nicht so gut ist wie bei der Behandlung in einer Vakuumanlage und zudem hohe Wasserstoffgehalte in der Gießschmelze auftreten können mit der Gefahr von Strangdurchbrüchen.

Erfindungsgemäß ist in Schritt (A) weiterhin bevorzugt, nur die Vakuumanlage einzusetzen. Dies beinhaltet jedoch zum einen die Gefahr, dass im Fall von Angießverzögerungen die Temperatur der Schmelze so weit absinkt, dass die Stahlschmelze nicht mehr vergossen werden kann. Zum anderen besteht die Gefahr, dass sich die Tauchausgüsse im Sequenzverlauf zusetzen und damit die Sequenz abgebrochen werden muss.

In Schritt (B) des erfindungsgemäßen Verfahrens wird sodann die in Schritt (A) erzeugte Stahlschmelze zum einem Vormaterial vergossen. Dieses Vormaterial kann erfindungsgemäß beispielsweise eine Bramme, eine Dünnbramme oder ein gegossenes Band sein. Dazu wird erfindungsgemäß bevorzugt zunächst aus der Schmelze durch Gießen ein Strang erzeugt.

Für die Erzeugung von Dünnbrammen wird dazu bevorzugt ein Strang gegossen, der eine Dicke von beispielsweise 25 mm bis 150 mm aufweist.

Erfindungsgemäß wird angestrebt, die Bildung von nitridischen Ausscheidungen vor dem Warmwalzen und während des Warmwalzens möglichst zu vermeiden, um die Möglichkeit einer kontrollierten Erzeugung solcher Ausscheidungen bei der Abkühlung des Warmbandes in großem Umfang nutzen zu können. Um dies zu unterstützen, ist es gemäß einer vorteilhaften Ausgestaltung der Erfindung bevorzugt, eine Inline-Dickenreduzierung des aus der Schmelze gegossenen, jedoch noch kernflüssigen Strangs vorzunehmen.

Als an sich bekannte Verfahren zur Dickenreduzierung bieten sich die so genannte "Liquid Core Reduction", nachfolgend "LCR", und die so genannte "Soft Reduction", nachfolgend "SR", an. Diese Möglichkeiten der Dickenreduktion eines gegossenen Strangs können alleine oder in Kombination eingesetzt werden. Bei der LCR wird die Strangdicke bei kernflüssigem Inneren des Strangs dicht unter der Kokille reduziert. LCR wird beim Stand der Technik in Dünnbrammen-Stranggießanlagen in erster Linie eingesetzt, um geringere Warmband-Enddicken insbesondere bei höherfesten Stählen zu erreichen. Daneben können durch LCR die Stichabnahmen bzw. die Walzkräfte in den Walzgerüsten der Warmbandstraße mit dem Erfolg gemindert werden, dass der Arbeitswalzenverschleiß der Walzgerüste und die Zunderporigkeit des Warmbands vermindert und der Bandlauf verbessert werden kann. Die durch LCR erzielte Dickenreduktion liegt erfindungsgemäß bevorzugt im Bereich von 5 mm bis 30 mm.

Unter SR wird die gezielte Dickenreduktion des Stranges in der Sumpfspitze nahe der Enderstarrung verstanden. Die SR hat zum Ziel, Mittenseigerungen und Kernporosität zu verringern. Die durch die SR erzielbare Verringerung insbesondere der Silizium-Mittenseigerung in den anschließend warmgewalzten Vorprodukten ermöglicht eine Vergleichmäßigung der chemischen Zusammensetzung über die Banddicke, was für die magnetischen Werte von Vorteil ist. Gute Ergebnisse der SR werden erhalten, wenn die bei der Anwendung von SR erzielte Dickenabnahme beispielsweise 0,5 bis 5 mm beträgt. Als Anhalt für den Zeitpunkt, zu dem die SR im Zusammenhang mit dem erfindungsgemäß durchgeführten Stranggießen angewendet wird, kann folgende Vorgabe dienen: Beginn der SR-Zone bei einem Erstarrungsgrad fs von 0,2 und Ende der SR-Zone bei fs gleich 0,7 bis 0,8.

Erfindungsgemäß bevorzugt werden in Schritt (B) des erfindungsgemäßen Verfahrens Dünnbrammen erzeugt. Bei Dünnbrammen-Stranggießanlagen wird der aus der Gießkokille üblicherweise vertikal austretende Strang an tiefer gelegenen Stellen gebogen und in eine horizontale Richtung geführt. Dadurch, dass in einer vorteilhaften Ausgestaltung der Erfindung der aus der Schmelze gegossene Strang bei einer Temperatur von 700 bis 1000 °C, vorzugsweise 850 bis 950 °C, gebogen und gerichtet wird, können Risse an der Oberfläche der von dem Strang abgetrennten Dünnbrammen vermieden werden, zu denen es andernfalls insbesondere in Folge von Kantenrissen des Strangs kommen kann. Im genannten Temperaturbereich weist der erfindungsgemäß verwendete Stahl eine gute Duktilität an der Strangoberfläche bzw. im Kantenbereich auf, so dass er den beim Biegen und Richten auftretenden Verformungen gut folgen kann. Von dem so gegossenen Strang werden in an sich bekannter Weise Dünnbrammen abgeteilt.

Schritt (C) des erfindungsgemäßen Verfahrens umfasst das Warmwalzen des Vormaterials aus Schritt (B), insbesondere der erzeugten Dünnbrammen, zu einem Warmband. Dazu wird das in Schritt (B) erhaltene Vormaterial, insbesondere eine Dünnbramme, bevorzugt in einem Ofen auf die geeignete Warmwalzanfangstemperatur erwärmt und dann dem Warmwalzen zugeführt. Die Temperatur, mit der das Vormaterial, insbesondere eine Dünnbrammen, in den Ofen einlaufen, liegt bevorzugt oberhalb von 650 °C. Die Verweilzeit im Ofen sollte unter 60 min betragen, um Klebzunder zu vermeiden.

Bevorzugt wird das Warmwalzen in Schritt (C) im Anschluss an den ersten Umformstich im Zweiphasengebiet (α/γ) durchgeführt. Auch diese Maßnahme hat zum Ziel, die Entstehung von nitridischen Ausscheidungen im Zuge des Warmwalzens weitestgehend zu reduzieren, um diese Ausscheidungen gezielt über die Kühlbedingungen auf dem Auslaufrollgang hinter dem letzten Walzgerüst der Warmbandstraße steuern zu können. Um dies sicherzustellen, wird erfindungsgemäß bevorzugt bei Temperaturen warmgewalzt, bei denen im Gefüge des Warmbands austenitische und ferritische Anteile gemischt vorliegen. Typische Temperaturen, bei denen dies für die erfindungsgemäß verwendeten Stahllegierungen gegeben ist, liegen über rund 800 °C, insbesondere im Bereich von 850 bis 1150 °C. In der γ-Phase wird bei diesen Temperaturen das AIN in Lösung gehalten. Als weiterer positiver Aspekt des Warmwalzens im Zweiphasenmischgebiet ist der Kornfeinungseffekt zu nennen. Durch die Umwandlung des Austenits in Ferrit im Anschluss an die Warmwalzstiche wird ein feinkörnigeres und homogeneres Warmbandgefüge erzielt, welches sich positiv auf die magnetischen Eigenschaften des Endproduktes auswirkt. Weiter unterstützt wird die Vermeidung von nitridischen Ausscheidungen während des Warmwalzens beispielsweise dadurch, dass schon im ersten Umformstich ein Umformgrad von mindestens 40% erreicht wird, um nur relativ geringe Stichabnahmen in den letzten Gerüsten für die Erzielung der gewünschten Endbanddicke nötig zu haben. In dieser Hinsicht bevorzugt liegt daher der über die ersten beiden Umformstiche erzielte Gesamtumformgrad über 60%, wobei in weiterer vorteilhafter Ausgestaltung der Erfindung im ersten Gerüst der Fertigstraße ein Umformgrad von mehr als 40% erzielt wird und im zweiten Gerüst der Fertigstraße die Stichabnahme mehr als 30% beträgt.

Die bevorzugte Anwendung hoher Stichabnahmen (Umformgrade) in den ersten beiden Gerüsten bewirkt die erforderliche Umwandlung des grobkörnigen Erstarrungsgefüges in ein feines Walzgefüge, was eine Voraussetzung für gute magnetische Eigenschaften des herzustellenden Endprodukts ist. Dementsprechend sollte die Stichabnahme im letzten Gerüst bevorzugt auf maximal 30%, besonders bevorzugt weniger als 20%, beschränkt werden, wobei es für ein im Hinblick auf die angestrebten Eigenschaften optimales Warmwalzergebnis zudem günstig ist, wenn die Stichabnahme im vorletzten Gerüst der Fertigstraße weniger als 25% beträgt.

Zur Vermeidung eines groben ungleichmäßigen Gefüges bzw. grober Ausscheidungen am Warmband, die sich ungünstig auf die magnetischen Eigenschaften des Endprodukts auswirken würden, ist eine früh einsetzende Abkühlung des Warmbands hinter dem letzten Walzgerüst der Fertigstraße vorteilhaft. Gemäß einer praxisgerechten Ausgestaltung der Erfindung ist es daher bevorzugt, innerhalb von maximal fünf Sekunden nach Verlassen des letzten Walzgerüstes mit der Wasserkühlung zu beginnen. Angestrebt werden dabei möglichst kurze Pausenzeiten, beispielsweise von einer Sekunde und weniger.

Die Abkühlung des Warmbands kann nach dem Fachmann bekannten Verfahren erfolgen, beispielsweise durch Wasser und/oder Luft.

Schritt (D) des erfindungsgemäßen Verfahrens umfasst das Haspeln des in Schritt (C) erhaltenen Warmbands zu einem Coil. Entsprechende Verfahren zum Haspeln eines Warmbands sind dem Fachmann an sich bekannt.

Die Haspel-Temperatur sollte bevorzugt im Temperaturbereich von 500 bis 780 °C liegen. Darüber liegende Temperaturen würden einerseits zu unerwünscht groben Ausscheidungen führen und andererseits die Beizbarkeit verschlechtern. Für die Einstellung höherer Haspeltemperaturen von über 700 °C wird bevorzugt ein so genannter Kurzdistanzhaspel eingesetzt, der direkt im Anschluss an die Kompaktkühlzone angeordnet ist.

Innerhalb der durch die Erfindung vorgegebenen Grenzen wird das erfindungsgemäße Verfahren bei der Herstellung des Warmbandes bevorzugt so durchgeführt, dass das erhaltene Warmband sulfidische und/oder nitridische Ausscheidungen mit einem mittleren Teilchendurchmesser unter 150 nm und einer mittleren Dichte von mindestens 0,05 µm-2 erreicht wird. Ein derart beschaffenes Warmband weist optimale Voraussetzungen für die effektive Steuerung des Kornwachstums während der nachfolgenden Prozessschritte auf. Die Dicke des erfindungsgemäß erhaltenen Warmbands beträgt bevorzugt 1,5 bis 3,5 mm, besonders bevorzugt 2 bis 2,7 mm.

In dem optionalen Schritt (E) des erfindungsgemäßen Verfahrens kann zur weiteren Optimierung des Gefüges das so erzeugte Warmband optional noch nach dem Haspeln bzw. vor dem Kaltwalzen geglüht werden.

In Schritt (F) wird das Warmband in einem oder mehreren Kaltwalzschritten zu einem Kaltband gewalzt. Dabei kann bei einem mehrstufigen, in mehreren Schritten erfolgenden Kaltwalzen zwischen den Kaltwalzschritten erforderlichenfalls eine Zwischenglühung durchgeführt werden. Die Dicke des erfindungsgemäß erhaltenen Kaltbands beträgt bevorzugt 0,10 bis 0,35 mm, besonders bevorzugt 0,15 bis 0,23 mm.

Schritt (G) des erfindungsgemäßen Verfahrens umfasst das Glühen des Kaltbands bei einer Temperatur von 700 bis 950 °C, bevorzugt 800 bis 900°C. Schritt (G) des erfindungsgemäßen Verfahrens kann im Prinzip in allen dem Fachmann bekannten Vorrichtungen erfolgen.

Für das erfindungsgemäße Verfahren ist es essentiell, dass Schritt (G) so durchgeführt wird, dass ein Taupunkt DP entsprechend der folgenden Gleichung (1) $Alsl / N \left(Schmelze\right) * 10 < DP < Alsl / N \left(Schmelze\right) * 30$ vorliegt, und somit die Stickstoffkonzentration N im Material nach Schritt (G) so eingestellt wird, dass die folgende Gleichung (2) $2 / 3 * Alsl * \left(14/27\right) - 0,7 * DP < N < Alsl * \left(14/27\right) + N \left(Schmelze\right)$ erfüllt ist, wobei
- Alsl: Aluminiumgehalt (säurelöslich) in der Schmelze in ppm,
- N(Schmelze): Stickstoffgehalt in der Schmelze in ppm,
- DP: Taupunkt in °C und
- N: Stickstoffgehalt im Material nach Schritt (G) in ppm bedeuten.

Erfindungsgemäß soll das Glühen in Schritt (G) in einer Atmosphäre erfolgen, in der der Taupunkt DP angegeben in °C, der oben genannten Gleichung (1) entspricht. Dabei bedeutet Alsl den Gehalt an Aluminium in der Schmelze, die in Schritt (A) des erfindungsgemäßen Verfahrens eingesetzt worden ist. Die Einheit von Alsl ist ppm. Alsl beträgt erfindungsgemäß 200 bis 400 ppm N(Schmelze) bedeutet den Stickstoffgehalt in der Schmelze, die in Schritt (A) des erfindungsgemäßen Verfahrens eingesetzt worden ist. Die Einheit von N(Schmelze) ist ppm. N(Schmelze) beträgt erfindungsgemäß 20 bis 200 ppm, bevorzugt 40 bis 150 ppm, ganz besonders bevorzugt 60 bis 120 ppm.

Im erfindungsgemäßen Verfahren beträgt der Taupunkt DP 20 bis 90 °C, besonders bevorzugt 30 bis 70 °C.

Durch den in Schritt eingestellten Taupunkt DP resultiert die Stickstoffkonzentration N im Material nach Schritt (G) gemäß Gleichung (2) $2 / 3 * Alsl * \left(14/27\right) - 0,7 * DP < N < Alsl * \left(14/27\right) + N \left(Schmelze\right)$

Darin haben Alsl und N(schmelze) die oben genannten Bedeutungen. N bedeutet den Stickstoffgehalt im Material nach Schritt (G) in ppm. Die Einheit von N ist ppm.

Der Stickstoffgehalt im Material nach Schritt (G) beträgt N 70 bis 180 ppm, besonders bevorzugt 90 bis 160 ppm.

Schritt (G) des erfindungsgemäßen Verfahrens wird bevorzugt in einer stickstoffhaltigen Atmosphäre durchgeführt. Dem Fachmann ist bekannt, dass Schritt (G) bevorzugt in Gegenwart von Ammoniak, Stickstoff und/oder Wasserstoff erfolgt. Entsprechende Mengen sind dem Fachmann an sich bekannt. Die ammoniakhaltige Atmosphäre kann dabei im gesamten Ofenteil vorliegen, oder bevorzugt nur im letzten Ofenteil.

Dadurch, dass Schritt (G) des erfindungsgemäßen Verfahrens unter bestimmten Bedingungen bezüglich Taupunkt der Ofenatmosphäre und der Stickstoffkonzentration im Material nach Schritt (G) durchgeführt wird, gelingt es erfindungsgemäß, ein kornorientiertes Elektroband bereitzustellen, welches sich durch besonders niedrige Ummagnetisierungsverluste und eine besonders gute Haftung der Forsterit-Schicht (Magnesiumsilikat-Schicht), die in Schritt (I) des erfindungsgemäßen Verfahrens gebildet wird, auszeichnet. Durch die Bedingungen, die in Schritt (G) eingestellt werden, wird ein bestimmter Stickstoffgehalt im Material nach Schritt (G) erhalten, wobei der Zusammenhang durch die Formeln (I) und (II) gegeben ist. Dadurch wird wiederum ein bestimmter, besonders vorteilhafter Stickstoffgehalt des Materials in Schritt (I) des erfindungsgemäßen Verfahrens bei einer Temperatur von 700 bis 900 °C erhalten. Dieser ist bevorzugt kleiner als 14/27*Alsl der Schmelze.

Insbesondere wird ein kornorientiertes Elektroband erhalten, welches eine Magnesiumsilikat-Schicht auf mindestens einer Oberfläche aufweist, die in einem DRIFT-Spektrum mindestens ein Peak im Bereich 960 bis 975 cm-1 (A) und mindestens ein Peak im Bereich von 976 bis 990 cm-1 zeigt. Hierbei hat es sich erfindungsgemäß gezeigt, dass das Verhältnis der Peaks zueinander von den Ent- und Aufstickvorgängen während Schritt (I) beeinflusst werden, wobei bei erfindungsgemäßer Ausführung die Peakhöhe des mindestens einen Peaks im Bereich (A) höher ist als die Peakhöhe des mindestens einen Peaks im Bereich (B).

In dem Schritt (H) des erfindungsgemäßen Verfahrens wird eine Glühseparatorschicht auf wenigstens eine Oberfläche des Kaltbands aus Schritt (G) aufgetragen werden, bevorzugt wird eine solche Glühseparatorschicht auf beide Oberflächen des Kaltbands aus Schritt (G) aufgetragen.

Bei dem Glühseparator handelt es sich typischerweise um MgO. Der Glühseparator verhindert, dass die Windungen eines aus dem Kaltband gewickelten Coils bei einer nachfolgend durchgeführten Hochtemperaturglühung miteinander verschweißen.

Schritt (I) des erfindungsgemäßen Verfahrens umfasst ein Hochtemperaturglühen des mit dem Glühseparator beschichteten Kaltbands unter Ausbildung einer Forsterit-Schicht auf der Oberfläche des geglühten Kaltbands. Schritt (I) des erfindungsgemäßen Verfahrens wird typischerweise in einem Haubenofen unter Schutzgas durchgeführt, bevorzugt bei einer Temperatur von 650 bis 950 °C. Dadurch entsteht im Kaltband durch selektives Kornwachstum eine wesentlich zu den magnetischen Eigenschaften beitragende Gefügetextur. Gleichzeitig bildet sich während der Hochtemperaturglühung auf den Bandoberflächen eine Forsterit-Schicht aus, in der Fachliteratur oft auch als "Glasfilm" bezeichnet. Darüber hinaus wird durch während der Hochtemperaturglühung ablaufende Diffusionsvorgänge das Stahlmaterial gereinigt.

Laut Stand der Technik wird der Stickstoffgehalt des Materials nach Schritt (G) beispielsweise auf 200 ppm eingestellt. Erfindungsgemäß ist jedoch dieser Stickstoffwert nur eine Hilfsgröße, vielmehr wird erfindungsgemäß der Stickstoffwert im Temperaturbereich von 700 bis 900 °C in Schritt (I) kontrolliert, und so eingestellt, dass er unter 14/27*Alsl liegt.

Es hat sich erfindungsgemäß gezeigt, dass durch die Steuerung des Taupunkts in und des Stickstoffgehalts N im Material nach Schritt (G) des erfindungsgemäßen Verfahrens unter Verwendung der beiden Formeln (1) und (2) ein kornorientiertes Elektroband zugänglich macht, welches einen bestimmten Stickstoffgehalt im Material in Schritt (I) bei einer Temperatur von 700 bis 900 °C ergibt und dadurch bedingt eine besonders vorteilhafte Ausgestaltung des auf der Oberfläche befindlichen Glasfilms (Forsterit-Schicht). Diese Vorteilhaftigkeit des Glasfilms zeigt sich wiederum durch das erfindungsgemäße Auftreten von bestimmten Peaks im DRIFT-Spektrum.

Der optionale Schritt (J) des erfindungsgemäßen Verfahrens umfasst den Auftrag einer Isolierschicht auf die die Forsterit-Schicht aufweisende Oberfläche des Kaltbands. Geeignete Materialien, die als Isolierschicht fungieren können, sind beispielsweise Phosphate, Silikate bzw. Mischungen aus diesen, Entsprechende Verfahren sind dem Fachmann an sich bekannt.

Des Weiteren kann das aus Schritt (J) des erfindungsgemäßen Verfahrens erhaltene Kaltband thermisch gerichtet werden. Entsprechende Verfahren hierzu sind dem Fachmann ebenfalls bekannt.

Der optionale Schritt (K) des erfindungsgemäßen Verfahrens umfasst ein Schlussglühen des erfindungsgemäß hergestellten Kaltbands. In der so genannten "Spannungsarmglühung" wird das Kaltband spannungsarm geglüht. Diese Schlussglühung kann vor oder nach der Konfektionierung des in der voranstehend beschriebenen Weise erzeugten Stahlflachprodukts zu den für die Weiterverarbeitung benötigten Zuschnitten erfolgen. Durch eine Schlussglühung, die nach dem Abteilen der Zuschnitte durchgeführt wird, können die im Zuge des Abteilvorgangs entstandenen zusätzlichen Spannungen abgebaut werden.

Das erfindungsgemäß hergestellte kornorientierte Elektroband zeichnet sich dadurch aus, dass es niedrige Ummagnetisierungsverluste und aufgrund einer hohen Verzahnung der Forsterit-Schicht mit der Oberfläche des Elektrobands eine gute Haftung der Forsterit-Schicht aufweist. Die vorliegende Erfindung betrifft daher auch ein kornorientiertes Elektroband, herstellbar durch das erfindungsgemäße Verfahren.

Die vorliegende Erfindung betrifft auch Kornorientiertes Elektroband mit einer Magnesiumsilikat-Schicht auf mindestens einer Oberfläche, wobei in einem DRIFT-Spektrum der Magnesiumsilikat-Schicht mindestens ein Peak im Bereich 960 bis 975 cm-1 (A) und mindestens ein Peak im Bereich von 976 bis 990 cm-1 (B) vorliegen, wobei die Peakhöhe des mindestens einen Peaks im Bereich (A) höher ist als die Peakhöhe des mindestens einen Peaks im Bereich (B). Das erfindungsgemäße Elektroband wird durch das erfindungsgemäße Verfahren erhalten.

Das so genannte DRIFT-Verfahren (Diffuse Reflexions-Fourier-Transformations-Infrarot-Spektroskopie) ist dem Fachmann an sich bekannt. Beim DRIFT-Verfahren wird ein IR-Lichtstrahl mittels Hohlspiegeln auf die Probenfläche gerichtet und das reflektierte Licht auch mittels Hohlspiegeln detektiert, siehe dazu beispielsweise Beasley et al., "Comparison of transmission FTIR, ATR and DRIFT sprecta", Journal of Archeological Sience, Vol. 46, June 2014, Seiten 16 bis 2). Dies ermöglicht die Auswertung von tiefer gelegenen Oxidschichten und damit eine tiefergehende Analyse der MolekülAnteile in der Oxidschicht.

Das erfindungsgemäße Elektroband zeichnet sich dadurch aus, dass es eine Magnesiumsilikat-Schicht, d.h. eine so genannte Forsterit-Schicht, aufweist, die in einem DRIFT-Spektrum dieser Schicht wenigstens zwei Peaks aufweist, zum einen wenigstens ein Peak in einem Wellenzahlbereich von 960 bis 975 cm-1 (Bereich (A)), und zum anderen wenigstens einen Peak in einem Wellenzahlbereich von 976 bis 990 cm-1 (Bereich (B)). Des Weiteren ist die Peakhöhe des mindestens einen Peaks im Bereich (A) höher als die Peakhöhe des mindestens einen Peaks im Bereich (B). Im Rahmen der vorliegenden Erfindung bedeutet "höher", dass der wenigstens eine Peak im Bereich (A) um mindestens 5%, bevorzugt mindestens um 30%, höher ist als der wenigstens eine Peak im Bereich (B).

Erfindungsgemäß bevorzugt ist das Verhältnis der Peakhöhe des mindestens einen Peaks im Bereich (A) zu der Peakhöhe des mindestens einen Peaks im Bereich (B) größer 1,0, bevorzugt größer oder gleich 1,05, besonders bevorzugt größer oder gleich 1,3.

Weiter bevorzugt betrifft die vorliegende Erfindung das erfindungsgemäße Elektroband, wobei eine Glühseparatorschicht auf wenigstens einer Oberfläche vorliegt, bevorzugt liegt eine solche Glühseparatorschicht auf beiden Oberflächen vor.

Die Forsterit-Schicht des erfindungsgemäßen Elektrobands, welche wenigstens die beiden genannten charakteristischen Peaks aufweist, zeigt eine vorteilhafte besonders starke Verzahnung mit der Oberfläche des Elektrobands. Des Weiteren zeigt das erfindungsgemäße Elektroband besonders niedrige Ummagnetisierungsverluste

Das erfindungsgemäße Elektroband ist besonders geeignet, in Leistungstransformatoren, Verteilungstransformatoren, Kleintransformatoren oder in rotierenden elektrischen Maschinen eingesetzt zu werden.

Die vorliegende Erfindung betrifft daher des Weiteren die Verwendung des erfindungsgemäßen Elektrobands in Leistungstransformatoren, Verteilungstransformatoren, Kleintransformatoren oder in rotierenden elektrischen Maschinen.

### Beispiele

Die nachfolgenden Ausführungsbeispiele dienen der näheren Erläuterung der Erfindung.

Es wurden erfindungsgemäße kornorientierte Elektrobänder 1 bis 14 durch die Schritte Erschmelzen einer Stahlschmelze, enthaltend die in Tabelle 1 angegebenen Legierungselemente, Vergießen der Stahlschmelze zu einer Dünnbramme, Warmwalzen der Dünnbramme bei einer Temperatur von 1050 °C zu einem Warmband, Haspeln des Warmbands bei einer Temperatur von 700°C zu einem Coil, Kaltwalzen des Warmbands in 5 Schritten auf eine Dicke zwischen 0,23 und 0,3mm, Glühen des Kaltbands bei einer Temperatur von 700 bis 900 °C gemäß den in Tabelle 2 angegebenen Verfahrensparametern.

Die Oberflächen der erhaltenen kornorientierten Elektrobänder wurden mittels DRIFT-Spektroskopie vermessen. Die Ergebnisse zu den Peaks bei 977 und 985 ppm sind in Tabelle 2 wiedergegeben. Des Weiteren wurde die Polarisierbarkeit bei 1,7 Tesla bestimmt. Auch diese Ergebnisse sind in Tabelle 2 wiedergegeben. Zum Vergleich wurden die Vergleichsbeispiel V15 bis V28 erstellt. Diese unterscheiden sich von den erfindungsgemäßen Beispielen dadurch, dass die Gleichungen (1) und (2) nicht erfüllt sind.

### Gewerbliche Anwendbarkeit

Das erfindungsgemäße Elektroband kann in Leistungstransformatoren, Verteilungstransformatoren, Kleintransformatoren oder in rotierenden elektrischen Maschinen eingesetzt werden.

**Tabelle 1: Zusammensetzungen der eingesetzten Schmelzen, Rest jeweils Fe und unvermeidbare Verunreinigungen**

| **Nr.** | **Si** | **Mn** | **C** | **Cu** | **S** | **Cr** | **P** | **Alₛₗ** | **N** |
|---|---|---|---|---|---|---|---|---|---|
| | **[%]** | | **[ppm]** | | | | | | |
| **1** | 3,13 | 0,08 | 346 | 152 | 42 | 1314 | 668 | 263 | 119 |
| **2** | 3,10 | 0,27 | 472 | 184 | 119 | 646 | 680 | 272 | 91 |
| **3** | 2,97 | 0,12 | 387 | 76 | 78 | 367 | 530 | 292 | 95 |
| **4** | 3,32 | 0,31 | 344 | 107 | 36 | 2274 | 563 | 317 | 79 |
| **5** | 3,16 | 0,17 | 444 | 231 | 120 | 1346 | 555 | 269 | 89 |
| **6** | 3,30 | 0,23 | 335 | 149 | 40 | 685 | 308 | 282 | 126 |
| **7** | 3,12 | 0,09 | 329 | 86 | 35 | 1114 | 358 | 276 | 117 |
| **8** | 3,04 | 0,09 | 420 | 217 | 98 | 1711 | 501 | 287 | 73 |
| **9** | 3,12 | 0,34 | 336 | 241 | 80 | 1767 | 772 | 297 | 107 |
| **10** | 3,36 | 0,07 | 482 | 212 | 72 | 2262 | 428 | 297 | 116 |
| **11** | 3,31 | 0,20 | 312 | 86 | 93 | 1502 | 781 | 266 | 108 |
| **12** | 3,28 | 0,32 | 462 | 85 | 92 | 1611 | 496 | 294 | 75 |
| **13** | 3,02 | 0,09 | 399 | 224 | 69 | 629 | 553 | 309 | 81 |
| **14** | 3,47 | 0,34 | 377 | 178 | 43 | 2284 | 402 | 284 | 108 |
| **V15** | 3,34 | 0,08 | 375 | 228 | 67 | 1826 | 673 | 278 | 113 |
| **V16** | 3,42 | 0,08 | 425 | 189 | 54 | 1817 | 775 | 282 | 117 |
| **V17** | 3,07 | 0,09 | 387 | 244 | 54 | 2067 | 436 | 302 | 127 |
| **V18** | 3,04 | 0,22 | 492 | 135 | 46 | 1829 | 336 | 290 | 100 |
| **V19** | 3,25 | 0,16 | 375 | 116 | 56 | 1581 | 743 | 284 | 113 |
| **V20** | 3,04 | 0,24 | 324 | 169 | 94 | 1283 | 554 | 305 | 124 |
| **V21** | 3,44 | 0,06 | 449 | 81 | 55 | 1355 | 473 | 294 | 76 |
| **V22** | 3,07 | 0,31 | 382 | 70 | 69 | 1625 | 719 | 285 | 94 |
| **V23** | 2,91 | 0,23 | 429 | 167 | 104 | 1854 | 718 | 261 | 97 |
| **V24** | 3,36 | 0,33 | 497 | 226 | 77 | 2140 | 387 | 275 | 118 |
| **V25** | 3,30 | 0,21 | 387 | 52 | 68 | 967 | 610 | 263 | 117 |
| **V26** | 2,97 | 0,12 | 433 | 188 | 43 | 819 | 633 | 313 | 120 |
| **V27** | 3,05 | 0,14 | 353 | 194 | 104 | 668 | 489 | 298 | 128 |
| **V28** | 3,21 | 0,15 | 448 | 228 | 84 | 610 | 346 | 274 | 110 |

**Tabelle 2: Ergebnisse**

| **Nr.** | **Alₛₗ** | **N (Schmelze)** | **DP** | **N im Material nach Schritt (G)** | **N im Material in Schritt (I) bei 700 - 900 °C** | **Höhe des Peaks bei 985 cm^{-1*}** | **Höhe des Peaks bei 977 cm^{-1*}** | **Peakhöhe bei 977 cm^{-1*} - Peakhöhe bei 985 cm^{-1*}** | **P1,7** | **Haftfestigkeit** |
|---|---|---|---|---|---|---|---|---|---|---|
| | **[ppm]** | | **[°C]** | **[ppm]** | | | | | **[W/kg bei 50Hz]** | **[mm]** |
| **1** | 263 | 119 | 37 | 151 | 136 | 0,318 | 0,322 | 0,003 | 0,72 | 7 |
| **2** | 272 | 91 | 74 | 206 | 141 | 0,393 | 0,395 | 0,002 | 0,70 | 4 |
| **3** | 292 | 95 | 54 | 171 | 139 | 0,291 | 0,334 | 0,044 | 0,72 | 2 |
| **4** | 317 | 79 | 113 | 162 | 133 | 0,326 | 0,347 | 0,022 | 0,68 | 5 |
| **5** | 269 | 89 | 69 | 193 | 96 | 0,264 | 0,463 | 0,200 | 0,74 | 6 |
| **6** | 282 | 126 | 57 | 216 | 142 | 0,225 | 0,353 | 0,128 | 0,75 | 3 |
| **7** | 276 | 117 | 39 | 155 | 118 | 0,392 | 0,429 | 0,037 | 0,73 | 3 |
| **8** | 287 | 73 | 92 | 129 | 143 | 0,358 | 0,446 | 0,088 | 0,85 | 4 |
| **9** | 297 | 107 | 70 | 133 | 118 | 0,321 | 0,406 | 0,084 | 0,83 | 5 |
| **10** | 297 | 116 | 59 | 135 | 126 | 0,339 | 0,479 | 0,141 | 0,84 | 7 |
| **11** | 266 | 108 | 32 | 155 | 93 | 0,298 | 0,389 | 0,091 | 0,95 | 2 |
| **12** | 294 | 75 | 42 | 207 | 119 | 0,342 | 0,388 | 0,046 | 0,98 | 4 |
| **13** | 309 | 81 | 60 | 186 | 155 | 0,348 | 0,409 | 0,061 | 0,94 | 5 |
| **14** | 284 | 108 | 45 | 197 | 131 | 0,352 | 0,528 | 0,175 | 0,67 | 4 |
| **V15** | 278 | 113 | 31 | 273 | 55 | 0,381 | 0,276 | -0,105 | 0,85 | 15 |
| **V16** | 282 | 117 | 62 | 277 | 77 | 0,231 | 0,134 | -0,097 | 0,86 | 9 |
| **V17** | 302 | 127 | 32 | 327 | 59 | 0,312 | 0,232 | -0,079 | 0,87 | 11 |
| **V18** | 290 | 100 | 77 | 120 | 158 | 0,328 | 0,241 | -0,087 | 0,86 | 23 |
| **V19** | 284 | 113 | 67 | 128 | 180 | 0,235 | 0,165 | -0,070 | 0,83 | 18 |
| **V20** | 305 | 124 | 63 | 142 | 93 | 0,340 | 0,220 | -0,120 | 0,81 | 11 |

**Tabelle 2: Ergebnisse**

| **Nr.** | **Alₛₗ** | **N (Schmelze)** | **DP** | **N im Material nach Schritt (G)** | **N im Material in Schritt (I) bei 700 - 900 °C** | **Höhe des Peaks bei 985 cm^{-1*}** | **Höhe des Peaks bei 977 cm^{-1*}** | **Peakhöhe bei 977 cm^{-1*} - Peakhöhe bei 985 cm^{-1*}** | **P1,7** | **Haftfestigkeit** |
|---|---|---|---|---|---|---|---|---|---|---|
| | **[ppm]** | | **[°C]** | **[ppm]** | | | | | **[W/kg bei 50Hz]** | **[mm]** |
| **V21** | 294 | 76 | 79 | 125 | 96 | 0,334 | 0,230 | -0,104 | 0,82 | 17 |
| **V22** | 285 | 94 | 46 | 152 | 63 | 0,252 | 0,134 | -0,118 | 0,97 | 14 |
| **V23** | 261 | 97 | 50 | 256 | 152 | 0,350 | 0,181 | -0,170 | 0,94 | 9 |
| **V24** | 275 | 118 | 48 | 286 | 185 | 0,271 | 0,130 | -0,141 | 0,96 | 9 |
| **V25** | 263 | 117 | 54 | 270 | 61 | 0,366 | 0,186 | -0,180 | 1,10 | 30 |
| **V26** | 313 | 120 | 60 | 287 | 83 | 0,277 | 0,147 | -0,130 | 1,06 | 26 |
| **V27** | 298 | 128 | 58 | 325 | 186 | 0,339 | 0,290 | -0,049 | 1,12 | 14 |
| **V28** | 274 | 110 | 46 | 272 | 149 | 0,334 | 0,306 | -0,028 | 1,34 | 16 |

| | | | | | | | | | | |
|---|---|---|---|---|---|---|---|---|---|---|
| V Vergleichsbeispiel * einheitenlos | | | | | | | | | | |

## Patentansprüche

1. Verfahren zur Herstellung eines kornorientierten Elektrobands mindestens umfassend die folgenden Schritte:
(A) Erschmelzen einer Stahlschmelze, die (jeweils in Gew.-%) 2,0 bis 4,0 Si, 0,010 bis 0,100 C, 0,0200 bis 0,0400 AIₛₗ (mit AIₛₗ = säurelösliches AI) und 0,0020 bis zu 0,02 N, sowie jeweils optional bis zu 0,5 Cu, bis zu 0,060 S und ebenso optional jeweils bis zu 0,3 Cr, Mn, Ni, Mo, P, As, Sn, Sb, Se, Te, B oder Bi, Rest Eisen und unvermeidbare Verunreinigungen enthält,
(B) Vergießen der Stahlschmelze zu einem Vormaterial, beispielsweise zu einer Bramme, Dünnbramme oder einem gegossenen Band,
(C) Warmwalzen des Vormaterials zu einem Warmband,
(D) Haspeln des Warmbands zu einem Coil,
(E) optionales Glühen des Warmbands
(F) Kaltwalzen des Warmbands in einem oder mehreren Kaltwalzschritten zu einem Kaltband,
(G)Glühen des Kaltbands aus Schritt (F) bei einer Temperatur von 700 bis 950 °C,
(H)Auftrag einer Glühseparatorschicht auf wenigstens eine Oberfläche des Kaltbands aus Schritt (G),
(I) Hochtemperaturglühen des mit dem Glühseparator beschichteten Kaltbands unter Ausbildung einer Forsterit-Schicht auf der Oberfläche des geglühten Kaltbands,
(J) optionaler Auftrag einer Isolierschicht auf die die Forsterit-Schicht aufweisende Oberfläche des Kaltbands, und
(K) optionales Schlussglühen des Kaltbands
**dadurch gekennzeichnet, dass** Schritt (G) in einer Atmosphäre durchgeführt wird, deren Taupunkt DP 20 °C bis 90 °C beträgt und der dabei folgende Gleichung (1) $Alsl / N \left(Schmelze\right) * 10 < DP < Alsl / N \left(Schmelze\right) * 30$
erfüllt, so dass im Material nach Schritt (G) ein Stickstoffgehalt N von 70 bis 180 ppm vorliegt, der die folgende Gleichung (2) $2 / 3 * Alsl * \left(14/27\right) - 0,7 * DP < N < Alsl * \left(14/27\right) + N \left(Schmelze\right)$
erfüllt, und während der Hochtemperaturglühung gemäß Arbeitsschritt (I) im Temperaturbereich von 700 - 900 °C der Stickstoffgehalt des Elektrobands so kontrolliert wird, dass im Elektroband ein N-Gehalt vorhanden ist, der unter 14/27 x AIₛₗ liegt, wobei
Alsl Aluminiumgehalt (säurelöslich) in der Schmelze in ppm,
N(Schmelze) Stickstoffgehalt in der Schmelze in ppm,
DP Taupunkt in °C und
N Stickstoffgehalt im Material nach Schritt (G) in ppm bedeuten.

2. Verfahren nach Anspruch 1, **dadurch gekennzeichnet, dass** der Taupunkt DP 30 bis 70 °C beträgt.

3. Verfahren nach Anspruch 1 oder 2, **dadurch gekennzeichnet, dass** der Aluminiumgehalt Alsl bei 240 bis 340 ppm liegt.

4. Verfahren nach einem der Ansprüche 1 bis 3, **dadurch gekennzeichnet, dass** die N(Schmelze) 40 bis 150 ppm beträgt.

5. Verfahren nach Anspruch 4, **dadurch gekennzeichnet, dass** N(Schmelze) 60 bis 120 ppm beträgt.

6. Verfahren nach einem der Ansprüche 1 bis 5, **dadurch gekennzeichnet, dass** der Stickstoffgehalt im Material nach Schritt (G) 90 bis 160 ppm beträgt.

7. Kornorientiertes Elektroband, das durch das Verfahren nach einem der Ansprüche 1 bis 6 erhalten werden kann, mit einer Magnesiumsilikat-Schicht auf mindestens einer Oberfläche, **dadurch gekennzeichnet, dass** in einem DRIFT-Spektrum der Magnesiumsilikat-Schicht mindestens ein Peak im Bereich 960 bis 975 cm⁻¹ (A) und mindestens ein Peak im Bereich von 976 bis 990 cm⁻¹ (B) vorliegen, wobei die Peakhöhe des mindestens einen Peaks im Bereich (A) höher ist als die Peakhöhe des mindestens einen Peaks im Bereich (B).

8. Elektroband nach Anspruch 7, **dadurch gekennzeichnet, dass** das Verhältnis der Peakhöhe des mindestens einen Peaks im Bereich (A) zu der Peakhöhe des mindestens einen Peaks im Bereich (B) größer 1,05 ist.

9. Elektroband nach einem der Ansprüche 7 oder 8, **dadurch gekennzeichnet, dass** eine Glühseparatorschicht auf wenigstens einer Oberfläche vorliegt.

10. Verwendung eines gemäß einem der Ansprüche 7 bis 9 beschaffenen, kornorientierten Elektrobands für die Herstellung von Teilen für Leistungstransformatoren, Verteilungstransformatoren, Kleintransformatoren oder rotierende elektrische Maschinen.

## Claims

1. Method for producing a grain-oriented electrical steel strip, comprising at least the following steps:
(A) melting a steel melt containing (in each case in wt.%) 2.0 to 4.0 Si, 0.010 to 0.100 C, 0.0200 to 0.0400 AIₛₗ (where AIₛₗ = acid-soluble AI) and 0.0020 up to 0.02 N, and in each case optionally up to 0.5 Cu, up to 0.060 S and likewise optionally in each case up to 0.3 Cr, Mn, Ni, Mo, P, As, Sn, Sb, Se, Te, B or Bi, the remainder being iron and unavoidable impurities,
(B) casting the steel melt to form a preliminary material, for example to form a slab, thin slab or a cast strip,
(C) hot rolling the preliminary material to form a hot strip,
(D) coiling the hot strip to form a coil,
(E) optionally annealing the hot strip
(F) cold rolling the hot strip in one or more cold rolling steps to form a cold strip,
(G) annealing the cold strip from step (F) at a temperature of 700 to 950°C,
(H) applying an annealing separator layer to at least one surface of the cold strip from step (G),
(I) high-temperature annealing of the cold strip coated with the annealing separator to form a forsterite layer on the surface of the annealed cold strip,
(J) optionally applying an insulating layer onto the surface of the cold strip having the forsterite layer, and
(K) optionally final annealing the cold strip,
**characterized in that** step (G) is carried out in an atmosphere of which the dew point DP is 20°C to 90°C and satisfies the following equation (1) $Alsl / N \left(melt\right) * 10 < DP < Alsl / N \left(melt\right) * 30$
so that after step (G) the material has a nitrogen content N of 70 to 180 ppm, which satisfies the following equation (2) $2 / 3 * Alsl * \left(14/27\right) - 0.7 * DP < N < Alsl * \left(14/27\right) + N \left(melt\right)$
and during the high-temperature annealing according to step (I) in the temperature range of 700 - 900°C, the nitrogen content of the electrical steel strip is controlled such that an N content in the electrical steel strip is less than 14/27 x Alₛₗ, where
Alsl denotes aluminum content (acid-soluble) in the melt in ppm,
N(melt) denotes nitrogen content in the melt in ppm,
DP denotes dew point in °C and
N denotes nitrogen content in the material after step (G) in ppm.

2. Method according to claim 1, **characterized in that** the dew point DP is 30 to 70°C.

3. Method according to claim 1 or claim 2, **characterized in that** the aluminum content Alsl is between 240 and 340 ppm.

4. Method according to any of claims 1 to 3, **characterized in that** the N(melt) is 40 to 150 ppm.

5. Method according to claim 4, **characterized in that** N(melt) is 60 to 120 ppm.

6. Method according to any of claims 1 to 5, **characterized in that** after step (G) the nitrogen content in the material is 90 to 160 ppm.

7. Grain-oriented electrical steel strip obtainable by the method according to any of claims 1 to 6, having a magnesium silicate layer on at least one surface, **characterized in that** in a DRIFT spectrum of the magnesium silicate layer, at least one peak in the range 960 to 975 cm⁻¹ (A) and at least one peak in the range 976 to 990 cm⁻¹ (B) are present, the peak height of the at least one peak in the range (A) being higher than the peak height of the at least one peak in the range (B).

8. Electrical steel strip according to claim 7, **characterized in that** the ratio of the peak height of the at least one peak in the range (A) to the peak height of the at least one peak in the range (B) is greater than 1.05.

9. Electrical steel strip according to claim 7 or claim 8, **characterized in that** an annealing separator layer is present on at least one surface.

10. Use of a grain-oriented electrical steel strip according to any of claims 7 to 9 for the production of parts for power transformers, distribution transformers, small transformers or rotating electrical machines.

## Revendications

1. Procédé de fabrication d'un feuillard électrique à grains orientés, comprenant au moins les étapes suivantes :
(A) fusion d'un acier liquide qui contient (respectivement en % en poids) 2,0 à 4,0 de Si, 0,010 à 0,100 de C, 0,0200 à 0,0400 de AIₛₗ (avec AIₛₗ = AI soluble dans l'acide) et 0,0020 jusqu'à 0,02 de N, ainsi que, respectivement éventuellement, jusqu'à 0,5 de Cu, jusqu'à 0,060 de S et, éventuellement également, jusqu'à 0,3 de Cr, Mn, Ni, Mo, P, As, Sn, Sb, Se, Te, B ou Bi, reste de fer et impuretés inévitables,
(B) coulage de l'acier liquide en un produit primaire, tel qu'une brame, une brame mince ou un feuillard coulé,
(C) laminage à chaud du produit primaire en un feuillard à chaud,
(D) dévidage du feuillard à chaud en une bobine,
(E) recuit éventuel du feuillard à chaud
(F) laminage à froid du feuillard à chaud en une ou plusieurs étapes de laminage à froid en un feuillard à froid,
(G) recuit du feuillard à froid de l'étape (F) à une température allant de 700 à 950 °C,
(H) application d'une couche de séparateur de recuit sur au moins une surface du feuillard à froid de l'étape (G),
(I) recuit à haute température du feuillard à froid revêtu du séparateur de recuit en réalisant une couche de forstérite sur la surface du feuillard à froid recuit,
(J) application éventuelle d'une couche isolante sur la surface du feuillard à froid présentant la couche de forstérite, et
(K) recuit final éventuel du feuillard à froid
**caractérisé en ce que** l'étape (G) est effectuée dans une atmosphère dont le point de rosée DP est de 20 °C à 90 °C et qui satisfait à l'équation (1) suivante $Alsl / N \left(masse fondue\right) * 10 < DP < Alsl / N \left(masse fondue\right) * 30$
de sorte qu'une teneur en azote N allant de 70 à 180 ppm est présente dans le produit après l'étape (G), laquelle teneur satisfait à l'équation (2) suivante $2 / 3 * Alsl * \left(14/27\right) - 0,7 * DP < N < Alsl * \left(14/27\right) + N \left(masse fondue\right)$
et, pendant le recuit à haute température selon l'étape de travail (I) dans la plage de températures allant de 700 à 900 °C, la teneur en azote du feuillard électrique est contrôlée de sorte qu'une teneur en azote est présente dans le feuillard électrique, laquelle est inférieure à 14 / 27 x AIₛₗ, où
Alsl représente la teneur en aluminium (soluble dans l'acide) dans la masse fondue exprimée en ppm,
N(masse fondue) représente la teneur en azote de la masse fondue exprimée en ppm,
DP représente le point de rosée exprimé en °C et
N représente la teneur en azote dans le produit après l'étape (G) exprimée en ppm.

2. Procédé selon la revendication 1, **caractérisé en ce que** le point de rosée DP est de 30 à 70 °C.

3. Procédé selon la revendication 1 ou 2, **caractérisé en ce que** la teneur en aluminium Alsl est de 240 à 340 ppm.

4. Procédé selon l'une des revendications 1 à 3, **caractérisé en ce que** la N(masse fondue) est de 40 à 150 ppm.

5. Procédé selon la revendication 4, **caractérisé en ce que** N(masse fondue) est de 60 à 120 ppm.

6. Procédé selon l'une des revendications 1 à 5, **caractérisé en ce que** la teneur en azote dans le produit après l'étape (G) est de 90 à 160 ppm.

7. Feuillard électrique à grains orientés qui peut être obtenu par le procédé selon l'une des revendications 1 à 6, comportant une couche de silicate de magnésium sur au moins une surface, **caractérisé en ce que,** dans un spectre DRIFT de la couche de silicate de magnésium, au moins un pic est présent dans la plage allant de 960 à 975 cm⁻¹ (A) et au moins un pic est présent dans la plage allant de 976 à 990 cm⁻¹ (B), dans lequel la hauteur de pic de l'au moins un pic dans la plage (A) est supérieure à la hauteur de pic de l'au moins un pic dans la plage (B).

8. Feuillard électrique selon la revendication 7, **caractérisé en ce que** le rapport de la hauteur de pic de l'au moins un pic dans la plage (A) à la hauteur de pic de l'au moins un pic dans la plage (B) est supérieur à 1,05.

9. Feuillard électrique selon l'une des revendications 7 ou 8,
**caractérisé en ce qu'**une couche de séparateur de recuit est présente sur au moins une surface.

10. Utilisation d'un feuillard électrique à grains orientés, procuré selon l'une des revendications 7 à 9, pour la fabrication de pièces pour transformateurs de puissance, transformateurs de distribution, petits transformateurs ou machines électriques rotatives.
